# EUROPÄISCHE PATENTSCHRIFT

(11) **EP 0 651 071 B1**
(45) Veröffentlichungstag und Bekanntmachung des Hinweises auf die Patenterteilung: **30.07.1997**
(21) Anmeldenummer: 94116862.7
(22) Anmeldetag: 26.10.1994
(51) Int. Cl.: C23C 28/00, C25D 3/58

(54) **Verfahren zur Herstellung von Werkstücken mit verschleissfesten Überzügen**
Method for producing parts with wear-resistant coatings
Procédé pour la production de pièces avec un revêtement résistant à l'usure

(30) Priorität: 27.10.1993 DE 4336664
(43) Veröffentlichungstag der Anmeldung: 03.05.1995
(73) Patentinhaber: Degussa Aktiengesellschaft, 60311 Frankfurt (DE)
(72) Erfinder: Schenzel, Heinz-Günther, Dr.(Ing.), D-73540 Heubach (DE); Engert, Thomas (Dipl.-Ing.), D-73540 Heubach (DE); Beck, Uwe, Dr.rer. nat.(Dipl.-Phys.), D-14471 Potsdam (DE); Reiners, Georg, Prof. Dr. rer. nat.(Dipl.-Phys.), D-14163 Berlin (DE)
(74) Vertreter: Weber, Wolfgang

(56) Entgegenhaltungen:
- EP-A- 0 571 796
- WO-A-90/02218
- FR-A- 2 688 234
- PATENT ABSTRACTS OF JAPAN vol. 012, no. 446 (C-546) 24. November 1988 & JP-A-63 171 867 (SUMITOMO ELECTRIC IND LTD) 15. Juli 1988
- PATENT ABSTRACTS OF JAPAN vol. 015, no. 496 (C-0894) 16. Dezember 1991 & JP-A-03 215 658 (CITIZEN WATCH CO LTD) 20. September 1991
- PATENT ABSTRACTS OF JAPAN vol. 010, no. 310 (C-379) 22. Oktober 1986 & JP-A-61 119 668 (SEIKO INSTR & ELECTRONICS LTD) 6. Juni 1986

## Beschreibung

Die Erfindung betrifft im Verfahren zur Herstellung von Werkstücken und Gegenständen aus nichtkorrosionsbeständigen Metallen und Metallegierungen, die mit verschleißfesten, nichtmetallischen Überzügen von Nitriden, Carbiden, Boriden, Oxiden oder Siliziden der Elemente der 4. bis 6. Nebengruppe des Periodensystems beschichtet sind, und bei denen zwischen der Werkstückoberfläche und dem Überzug eine korrosionsbeständige Zwischenschicht angeordnet ist.

Für technische und dekorative Anwendungen werden zunehmend Werkstücke und Gegenstände aus Metallen und Metallegierungen, die wenig korrosionsbeständig sind, mit harten, verschleißfesten und zum Teil auch dekorativen Überzügen aus Nitriden, Carbiden, Boriden, Oxiden und Siliziden der Elemente der 4. bis 6. Nebengruppe des Periodensystems versehen, wie beispielsweise Titan, Zirkonium, Vanadium, Niob, Tantal, Chrom, Molybdän oder Wolfram. Das Aufbringen dieser Überzüge erfolgt nach dem sogenannten PVD-Verfahren (physical vapour deposition). Bevorzugt werden Schichten aus Titannitrid und Titancarbid.

Die so hergestellten Überzüge haben allerdings den Nachteil, daß sie spröde, porös und mikrorissig sind. Aufgrund ihres stengelartigen Wachstums weisen diese Schichten eine hohe sogenannte Pinhole-Dichte auf. Dadurch bieten sie keinen guten Korrosionsschutz für das darunterliegende Material, zumal diese Schichten sich elektrochemisch inert verhalten, so daß die unedleren Unterlagen korrosiv aufgelöst werden.

Aus der DE-PS 38 09 139 ist es bekannt, zwischen der Werkstückeoberfläche und dem PVD-Überzug eine korrosionsbeständige, dichte Schicht aus einer Palladium-Nickellegierung anzuordnen. Diese Schicht verhindert einen Korrosionsangriff durch den porösen PVD-Überzug auf das nichtkorrosionsbeständige Unterlagenmaterial. Außerdem hat eine Palladiumnickelschicht den Vorteil, daß sie fast so edel wie die PVD-Schicht ist und daher auch elektrochemisch kaum angegriffen wird. Andererseits haben solche Schichten jedoch den Nachteil, daß sie Nickel enthalten, das als Auslöser von Allergien wirken kann. Auch das Palladium kann in machen Fällen Allergien auslösen. Für Gegenstände und Werkstücke, die mit der menschlichen Haut in Kontakt kommen können, ist man daher bestrebt, auf Nickel und wenn möglich auch auf Palladium als Legierungsbestandteile zu verzichten.

In dem Dokument EP-A-0 571 796, veröffentlicht am 01.12.93 und mit dem Prioritätsdatum 27.05.92 werden metallische Werkstücke und ihre Herstellung beschrieben, die mit einer korrosionsbeständigen Unterschicht aus Kupfer-Zinn-Legierungen und einer verschleißfesten Oberschicht versehen sind, die aus Metallen, wie Chromstahl, Molybdän oder Mangan, oder Oxide, Carbide oder andere Hartstoffe enthaltenden Materialien besteht. Ihre Aufbringung erfolgt ausschließlich durch thermische Spritzverfahren, wie Flammspritzen.

Die Verwendung von galvanisch aufgebrachten Kupfer-Zinn-Legierungen als korrosionsbeständige Überzüge ist auch aus "Ullmanns Encyklopädie der Technischen Chemie, 4. Auflage, Bd. 12, Seite 190 bis 194" bekannt.

Es war daher Aufgabe der vorliegenden Erfindung, ein Verfahren zur Herstellung von Werkstücken und Gegenständen aus nichtkorrosionsbeständigen Metallen und Metallegierungen zu entwickeln, die mit verschleißfesten, nichtmetallischen Überzügen von Nitriden, Carbiden, Boriden, Oxiden oder Siliziden der Elemente der 4. bis 6. Nebengruppe des Periodensystems beschichtet sind und bei denen zwischen der Werkstückoberfläche und dem Verschleißüberzug eine korrosionsbeständige Zwischenschicht angeordnet ist, wobei die Zwischenschicht nickel- und palladiumfrei sein sollte, eine der Verschleißschicht vergleichbares elektrochemisches Potential aufweisen und korrosionsbeständig sein sollte. Außerdem sollte diese Zwischenschicht aus galvanischen Bädern abscheidbar sein und einebnend wirken.

Diese Aufgabe wird erfindungsgemäß dadurch gelöst, daß auf die Gegenstände zuerst galvanisch eine Zwischenschicht aus einer Kupfer-Zinnlegierung mit 45 bis 80 Gew. % Kupfer, 10 bis 55 Gew.% Zinn und 0 bis 15 Gew.% Zink und anschließend die Verschleißschicht mittels eines PVD-Verfahrens aufgebracht wird.

Vorzugsweise bringt man als Zwischenschicht Legierungen auf, die aus 45 bis 65 Gew.% Kupfer und 35 bis 55 Gew.% Zinn, oder aus 50 bis 80 Gew.% Kupfer, 10 bis 35 Gew.% Zinn und 1 bis 15 Gew.% Zink bestehen.

Diese Schichten sind sehr korrosionsbeständig und besitzen ein elektrochemisches Potential, das dem von Messing- und Bronzelegierungen nahekommt, die häufig als Unterlagewerkstoffe verwendet werden. Außerdem besitzen sie eine hohe Härte von etwa 600 HV und bieten daher einen guten Übergang zwischen den PVD-Schichten (1000-1500 HV) und dem Unterlagewerkstoff. Weichere Zwischenschichten, wie auch Palladium-Nickel, begünstigten ein Abplatzen der PVD-Schichten bei mechanischer Beanspruchung.

Kupfer-Zinn-Legierungsschichten lassen sich preiswert auf praktisch allen Unterlagenwerkstoffen galvanisch abscheiden, wobei man auch bei komplizierten Geometrien geschlossene Schichten mit gleichmäßigen Schichtdicken erhält. Bewährt haben sich hierfür Bäder, wie sie in der DE-PS 33 39 541 beschrieben sind. Sie enthalten 1 bis 60 g/l Kupfer als Kupfercyanid, 7 bis 30 g/l Zinn in Form von Alkalistannat, 0,1 bis 100 g/l eines Komplexbildners, 1 bis 50 g/l freies Alkalicyanid, 1 bis 50 g/l Alkalihydroxid, bis zu 50 g/l Alkalicarbonat und 0,05 bis 5 g/l einer organischen Fettsäureverbindung oder eines Naphthols.

Beschichten lassen sich hiermit praktisch alle metallischen Werkstoffe, wie beispielsweise Aluminium, Kupfer, Stahl, Zink, Nickel, bzw. Aluminium-, Kupfer- und Nickellegierungen. Bevorzugst verwendet man als Unterlagewerkstoff Messing.

Die Zwischenschichten werden vorzugsweise mit einer Schichtdicke zwischen 0,1 und 10 µm aufgebracht.

Neben der Sicherung des Korrosionsschutzes können die Kupfer-Zinn- oder Kupfer-Zinn-Zink-Schichten auch die Funktion der Einebnung und Glanzbildung übernehmen. Zur Erzielung der Einebnung und Glanzbildung wird dabei bevorzugt eine Kupfer-Zinn-Zink-Schicht eingesetzt. Üblicherweise werden zur Einebnung und Glanzbildung von Gestellware sonst saure Kupferelektrolyte verwendet. Bei Trommelware ist mit den sauren Kupferelektrolyten nur eine Einebnung aber keine Glanzbildung erzielbar. Mit einem Elektrolyten zur Abscheidung von Kupfer-Zinn-Zink-Schichten ist eine Einebnung und Glanzbildung sowohl bei Gestellware als auch bei Trommelware möglich.

Zur Verbesserung der Anbindung der durch PVD-Verfahren aufgebrachten Hartstoffschicht an die Kupfer-Zinn- oder Kupfer-Zinn-Zink-Schicht können die Kupfer-Zinn- oder Kupfer-Zinn-Zink-Schichten galvanisch mit einer 0,1 µm dicken Goldschicht überzogen sein.

Folgende Beispiele sollen das erfindungsgemäße Verfahren näher erläutern:
1. Polierte Stahlknöpfe werden wässrig alkalisch vorgereinigt, elektrolytisch entfettet, in einer Mineralsäure dekapiert und galvanisch mit einer Kupfer-Zinn-Schicht mit unterschiedlichen Schichtdicken (1 µm, 2 µm, 3 µm, 5 µm) beschichtet. Anschließend werden die Schichten mit dem Ferroxyl-Test, bzw. mit dem Dimetylglyoxim-Test auf Poren geprüft. Ab einer Schichtdicke von 3 µm rufen beide Lösungen keine Verfärbung der Oberflächen mehr hervor, d.h. sie weisen keine Poren nach. Zur Abscheidung der Kupfer-Zinnschichten (55 Cu, 45 Sn) werden galvanische Bäder eingesetzt, die 5 bis 10 g/l Kupfer als Kupferzyanid, 15 bis 30 g/l Zinn als Stannat 30 bis 50 g/l Kaliumyanid und 5 bis 25 g/l Kaliumhydroxid enthalten. Die Abscheidung erfolgte bei 50 bis 60°C mit Stromstärken von 2 bis 4 A/dm².
2. Polierte Messingbleche werden wässrig alkalisch vorgereinigt, elektrolytisch entfettet, in einer Mineralsäure dekapiert und direkt mit einer 3 µm dicken Kupfer-Zinn-Schicht (gemäß Beispiel 1) galvanisch beschichtet. Anschließend werden die beschichteten Bleche einem Kesernich-Test (DIN 50018) von 5 Runden mit 0,2 1 SO2 unterzogen. Die Schichten zeigen sowohl auf der Oberfläche (REM-Aufnahme) als auch im Querschliff keinen Korrosionsangriff.
3. Messingbleche und Messinghülsen werden wässrig alkalisch vorgereinigt, elektrolytisch entfettet, in einer Mineralsäure dekapiert und zur Einebnung und Glanzbildung galvanisch mit einer 10 µm dicken Kupfer-Zinn-Zink-Schicht (60 Cu, 35 Sn, 5 Zn) überzogen. Auf diese Schicht wird eine 3 µm dicke Kupfer-Zinn-Schicht (55 Cn, 45 Sn) als funktionelle Korrosionsschutzschicht aufgebracht. Anschließend werden die beschichteten Bleche einem Kesternich-Test (DIN 50018) von 5 Runden mit 0,2 l SO2 wie im Beispiel 2 unterzogen. Die Schichten zeigen wie im Beispiel 2 keinen Korrosionsangriff.

## Patentansprüche

1. Verfahren zur Herstellung von Werkstücken und Gegenständen aus nichtkorrosionsbeständigen Metallen und Metallegierungen, die mit verschleißfesten, nichtmetallischen Überzügen von Nitriden, Carbiden, Boriden, Oxiden oder Siliziden der Elemente der 4. bis 6. Nebengruppe des Periodensystems beschichtet sind, und bei denen zwischen der Werkstückoberfläche und dem Überzug eine korrosionsbeständige Zwischenschicht angeordnet ist,
**dadurch gekennzeichnet,**
daß auf die Gegenstände zuerst galvanisch eine Zwischenschicht aus einer Kupfer-Zinnlegierung mit 45 bis 80 Gew.% Kupfer, 10 bis 55 Gew.% Zinn und 0 bis 15 Gew.% Zink und anschließend die Verschleißschicht mittels eines PVD-Verfahrens aufgebracht wird.

2. Verfahren nach Anspruch 1,
**dadurch gekennzeichnet,**
daß als Zwischenschicht eine Kupfer-Zinnlegierung mit 45 bis 65 Gew.% Kupfer und 35 bis 55 Gew.% Zinn galvanisch aufgebracht wird.

3. Verfahren nach Anspruch 1,
**dadurch gekennzeichnet,**
daß als Zwischenschicht eine Legierung aus 50 bis 80 Gew.% Kupfer 10 bis 35 Gew.% Zinn und 1 bis 15 Gew.% Zink galvanisch aufgebracht wird.

4. Verfahren nach Anspruch 1 bis 3,
**dadurch gekennzeichnet,**
daß als Verschleißschicht Titannitrid oder Titancarbid aufgebracht wird.

## Claims

1. Process for the production of workpieces and items made from non-corrosion-resistant metals and metal alloys which are coated with wear-resistant non-metallic coatings of nitrides, carbides, borides, oxides or silicides of elements from groups 4B to 6B of the Periodic System of Elements and in which a corrosion-resistant intermediate layer is located between the surface of the workpiece and the coating,
characterised in that
an intermediate layer of a copper/tin alloy with 45 to 80 wt.% of copper, 10 to 55 wt.% of tin and 0 to 15 wt.% of zinc is first electrodeposited onto the item and then the wear-resistant layer is applied by means of a PVD process.

2. Process according to Claim 1,
characterised in that
a copper/tin alloy with 45 to 65 wt.% of copper and 35 to 55 wt.% of tin is electrodeposited as the intermediate layer.

3. A process according to Claim 1,
characterised in that
an alloy of 50 to 80 wt.% of copper, 10 to 35 wt.% of tin and 1 to 15 wt.% of zinc is electrodeposited as the intermediate layer.

4. Process according to Claims 1 to 3,
characterised in that
titanium nitride or titanium carbide is applied as the wear-resistant layer.

## Revendications

1. Procédé de production de pièces et objets de métaux et d'alliages métalliques non résistant à la corrosion, qui sont enduits de revêtements non métalliques, résistant à l'usure composés de nitrures, carbures, borures, oxydes de siliciures d'éléments du 4ème au 6ème groupe secondaire du système périodique et pour lesquels entre la surface de la pièce et le revêtement est placée une couche intermédiaire anticorrosion,
caractérisé en ce qu'
on applique d'abord sur les objets par galvanisation une couche intermédiaire d'un alliage d'étain et de cuivre comportant jusqu'à 80 % en poids de cuivre, 10 à 55 % en poids d'étain et de 0 à 15 % en poids de zinc et ensuite la couche d'usure au moyen d'un procédé PVD.

2. Procédé selon la revendication 1,
caractérisé en ce que
comme couche intermédiaire on applique par galvanisation un alliage d'étain et de cuivre ayant 45 à 65 % en poids de cuivre et 35 à 55 % en poids d'étain.

3. Procédé selon la revendication 1,
caractérisé en ce que
comme couche intermédiaire on applique par galvanisation un alliage de 50 à 80 % en poids de cuivre, 10 à 35 % en poids d'étain et 1 à 15 % en poids de zinc.

4. Procédé selon les revendications 1 à 3,
caractérisé en ce que
comme couche d'usure on applique du nitrure de titane ou du carbure de titane.
